# EUROPÄISCHE PATENTSCHRIFT

(11) **EP 0 849 373 B1**
(45) Veröffentlichungstag und Bekanntmachung des Hinweises auf die Patenterteilung: **21.03.2001**
(21) Anmeldenummer: 97121506.6
(22) Anmeldetag: 06.12.1997
(51) Int. Cl.: C23C 2/08, C25D 5/50

(54) **Bandförmiges Verbundmaterial und Verfahren zu dessen Herstellung**
Strip shaped composite material and process for making it
Matériau composite en bande et procédé de sa fabrication

(30) Priorität: 19.12.1996 DE 19652987
(43) Veröffentlichungstag der Anmeldung: 24.06.1998
(73) Patentinhaber: Wieland-Werke AG, 89070 Ulm (DE)
(72) Erfinder: Buresch, Isabell, Dipl.-Ing., Dr.rer.nat., 89257 Illertissen (DE); Sturm, Hermann, 89287 Bellenberg (DE)

(56) Entgegenhaltungen:
- BE-A- 569 612
- DE-A- 2 419 716
- GB-A- 191 202 423
- US-A- 2 274 963
- A.D. JONES: "solder coating thin copper wire" IBM TECHNICAL DISCLOSURE BULLETIN, Bd. 11, Nr. 7, Dezember 1968, Seite 876 XP002060662
- PATENT ABSTRACTS OF JAPAN vol. 008, no. 114 (C-225), 26.Mai 1984 & JP 59 028590 A (SHIN NIPPON SEITETSU KK), 15.Februar 1984,

## Beschreibung

Die Erfindung betrifft ein bandförmiges Verbundmaterial nach dem Oberbegriff des Anspruchs 1.

Eine gezielte Einstellung der Dicke der intermetallischen Phase (IMP) erfolgt bei feuerverzinnten Bändern durch nachträgliche Wärmebehandlung in Hauben-, Durchzieh- oder Schwebebandöfen bei Temperaturen zwischen 150 bis 180 °C und Glühzeiten z. B. in HauLenöfen von über 16 h. Bei galvanisch verzinnten Bändern erfolgt eine zusätzliche Reflowbehandlung mit IR-Strahlung oder Heißluft, um durch Umschmelzen des Zinns eine bessere Lötbarkeit und/oder eine bessere Haftfestigkeit des Zinns auf dem Grundmaterial zu erreichen. In beiden Fällen wird jedoch die Oberfläche leicht oxidiert bzw. nicht vor weiterer Oxidation geschützt, so daß ein dauerhaft niedriger Kontaktwiderstand auch unter mechanischer Belastung nicht gewährleistet ist.

Der Erfindung liegt daher die Aufgabe zugrunde, ein bandförmiges Verbundmaterial der genannten Art mit oxidfreier Oberfläche anzugeben, das gute Verschleiß- und Korrosionsbeständigkeit aufweist.

Die Aufgabe wird überraschenderweise dadurch gelöst, daß in einem äußeren Randabschnitt der Zinn-Beschichtung bis zu einer Dicke D von etwa 2 µm 1 bis 50 At.-% Kohlenstoff (C), vorzugsweise 6 bis 30 At.-% C, eingelagert sind (At.-% = Atomgewicht-%).

Das Einbauen von Kohlenstoff in die Sn-Schicht führt zur Verbesserung des Reibverhaltens, d. h. bei Steckverbindern zur Verminderung der Steck- und Ziehkraft, zur Verbesserung der Korrosionsbeständigkeit, insbes. der Beständigkeit gegen Fretting Corrosion und damit Gewährleistung eines konstanten Kontaktübergangswiderstandes während der Lebensdauer von beispielsweise Steckverbindern. Das Öl läßt sich, beispielsweise durch Ultraschallbehandlung in Aceton, nicht entfernen. Die Bindungszustände können verschieden sein. Es liegen jedoch keine oxidischen Bindungsstrukturen der Hauptelemente vor.

Das Grundmaterial besteht vorzugsweise aus Kupfer oder einer Kupfer-Legierung, aus Eisen oder einer Eisen-Legierung, aus Nickel oder einer Nickel-Legierung, aus Zink oder einer Zink-Legierung.

Ein Verfahren zur Herstellung des erfindungsgemäßen Verbundmaterials ist dadurch gekennzeichnet, daß das verzinnte Grundmaterial bei einer Verweildauer von 1 bis 130 min durch ein heißes Ölbad gezogen wird, welches ein Öl auf Paraffin- und/oder Ester- und/oder Fettsäurebasis, sowohl natürlichen als auch synthetischen Ursprungs mit üblichen Additiven, enthält und dessen Temperatur T oberhalb des Schmelzpunkts der jeweiligen Verzinnung liegt. Das heiße Ölbad enthält vorzugsweise ein Paraffinöl oder paraffin-basische Solvent-Raffinate und ist frei von Chlor oder PCB. Die Temperatur liegt oberhalb des Schmelzpunktes der jeweiligen Verzinnung: bei Rein-Zinn also vorzugsweise 240 °C, bei SnPb 200 °C, bei SnAg0,5Sb1 250 °C. Die Verweildauer beträgt vorzugsweise 2 bis 4 min.

Die intermetallische Phase (IMP) wird je nach Schichtdicke und Temperatur/Zeitbehandlung auf 10 bis 100 % der Gesamtzinnschichtdicke eingestellt. Die Sn-Oberfläche zeigt dann eine hochglänzende Oberfläche, welche korrosionsbeständig, insbes. jedoch reibkorrosionsbeständig ist. Der statische Kontaktwiderstand verändert sich durch die Ölbehandlung nicht. Die Reibkräfte verringern sich dadurch um 20 bis 75 %.

Weiterhin empfiehlt es sich, unmittelbar nach der Ölbehandlung das Verbundmaterial in einem kalten Ölbad auf Paraffin- und/oder Ester- und/oder Fettsäurebasis, sowohl natürlichen als auch synthetischen Ursprungs mit üblichen Additiven, bei einer Temperatur von 5 bis 50 °C, insbes. von 10 bis 30 °C, abzuschrecken. Durch dieses Abschrecken wird der C-Gehalt in der Sn-Schicht weiterhin erhöht. Die Verweildauer des Verbundmaterials im kalten Ölbad beträgt vorzugsweise 2 bis 10 min.

Nach einer weiteren Erfindungsvariante wird Öl auf Paraffin- und/oder Ester- und/oder Fettsäurebasis, sowohl natürlichen als auch synthetischen Ursprungs mit üblichen Additiven, direkt nach der Verzinnung des Grundmaterials auf die noch heiße Zinn-Beschichtung aufgesprüht. Das Öl wird hierbei nicht zu fest an die Verzinnung "gebunden", gegenüber der unbehandelten Verzinnung sind jedoch positive Einflüsse, insbes. bezüglich der Reibkorrosion, meßbar.

Die Erfindung wird anhand des folgenden Ausführungsbeispiels näher erläutert:

Die Fig. zeigt schematisch den Verfahrensablauf zur Wärmebehandlung verzinnter Bänder 1 in heißem Öl 2 eines Heißöltraktes 3 mit anschließendem Abschrecken in kaltem Öl 4 eines Kaltöltraktes 5, wobei das Band 1 kalt von einem nicht näher dargestellten Abhaspel 6 über Umlenkrollen 7 und eine Schleuse 8 in das auf 190 bis 270 °C heiße Ölbad 2 eingeführt wird. Die Ölbadtemperatur muß dabei über dem Schmelzpunkt der jeweiligen Verzinnung liegen. Wenn das Band 1 induktiv auf Temperatur gebracht wird und dann in das Ölbad 2 einfährt, besteht die Gefahr der Bildung von Entnetzungen und des "Hundeknocheneffektes".
Eine Rauchabsaugung 9 ist im höchsten Punkt des Heißöltraktes 3 integriert.
Durch eine thermische Schleuse 10 läuft das Band 1 nach Umlenkung durch eine Rolle 11 zum Abschrecken ohne Luftzufuhr in ein gekühltes Ölbad 4 mit einer Temperatur von 5 bis 50 °C, vorzugsweise 10 bis 30 °C. Beim Austauchen aus dem Ölbad 4 wird das überschüssige Öl mit Abblasdüsen 12 oder Abquetschrollen abgestreift und das Band 1 nach Passieren einer Umlenkrolle 13 aufgehaspelt (nicht näher dargestellte Aufhaspel 14). Das heiße Öl 2 wird im Kreislauf mit integriertem Heizbereich gefahren. Das kalte Öl 4 wird im Kreislauf mit integrierter Rückkühleinrichtung gefahren. Der Ablauf 15 dient nur der Wartung.

### Zahlenbeispiel:

Ein CuSn6-Bronzeband der Abmessung 0,63 mm x 80 mm wurde mit Reinzinn feuerverzinnt (Schichtdicke ≈ 1,8 mm) und anschließend in einem Bad aus einem handelsüblichen, paraffinbasischem Solvent-Raffinat ölbehandelt (die jeweiligen Behandlungsparameter sind in Spalte I der nachfolgenden Tabelle aufgeführt).

| I | II | | III | IV |
|---|---|---|---|---|
| Behandlung (A ^{1.)} = Abschrecken) | Schichtdicke RFA [µm] Coul | | C-Gehalt in At.-% 0 → 2 µm Tiefe | Fretting Corrosion [mΩ / Zyklen] |
| | (VS/RS) | (VS/RS) | | |
| Ausgangszustand | 1,5/1,7 | 1,1/1,5 | 0,7 % → 0 % | 1000 / 1250 |
| 195 °C/1 min | 1,5/1,7 | 0,8/1,3 | 6 % → 0,8 % | 1000 / 2080 |
| 195 °C/4 min A ^{1.)} | 1,5/1,8 | 0,8/0,7 | 1 % → 0,6 % | 1000 / 1850 |
| 250 °C/4 min | 1,4/1,8 | n.n.^{2.)}/0,2 | 10 % → 0,1 % | 3,8 / 5000 |
| 250 °C/4 min A ^{1.)} | 1,4/1,8 | n.n.^{2.)}/n.n^{2.)} | 25,8 % → 0,1 % | 2,6 / 5000 |
| | n.n.^{2.)} = nicht nachweisbar | | | |

In Spalte II der Tabelle ist jeweils die Schichtdicke auf der Vorderseite (VS) und Rückseite (RS) des Bandes eingetragen. Die mittels Röntgen-Fluoreszenz-Analyse (RFA) gemessene Schichtdicke betrifft dabei die Gesamtdicke der freien Sn-Schicht und der intermetallischen Phase (IMP), während die coulometrisch gemessene Schichtdicke nur die freie Sn-Schicht betrifft. Die Differenz ergibt also die Dicke der IMP.

In Spalte III der Tabelle ist der mittels Auger-Elektronen-Spektroskopie (AES) und "secondary-ion-mass-spectroscopy" (sims) gemessene C-Gehalt eingetragen.

In Spalte IV der Tabelle ist die Neigung zu Fretting Corrosion eingetragen, gemessen nach der sogenannten "rider-on-flat"-Methode (Kontaktwiderstand in mΩ nach n Zyklen bei 1 N Kontaktkraft und 25 µm Amplitude). Dabei wird entweder die Anzahl der Zyklen angegeben, nach der ein Kontaktwiderstand von 1000 mΩ erreicht ist, oder - falls 1000 mΩ nicht erreicht werden - wird die Messung nach 5000 Zyklen abgebrochen. Anhand der Tabelle ist festzustellen, daß durch eine Ölbehandlung bei 195 °C gegenüber dem Ausgangszustand zwar eine leichte Verbesserung hinsichtlich der Ausbildung der IMP und der Neigung zu Fretting Corrosion erzielt wird, aber erst durch die erfindungsgemäße Ölbehandlung bei 250 °C wird eine wesentliche Verkürzung der bisher üblichen Zeiten zur Einstellung der IMP erzielt (eine freie Sn-Schicht ist gemäß Spalte II nicht mehr nachweisbar).

Gleichzeitig geht mit zunehmendem Kohlenstoffgehalt die Neigung zur Fretting Corrosion beträchtlich zurück.

## Patentansprüche

1. Bandförmiges Verbundmaterial mit einem Grundmaterial aus Metall oder einer Metall-Legierung und mit einer galvanisch oder durch Schmelzverzinnen aufgebrachten Oberflächenbeschichtung aus Rein-Zinn oder einer Zinn-Legierung, wobei zwischen beiden Materialien eine intermetallische Phase (IMP) ausgebildet ist,
dadurch gekennzeichnet,
daß in einem äußeren Randabschnitt der Zinn-Beschichtung bis zu einer Dicke D von etwa 2 µm 1 bis 50 At.-% Kohlenstoff (C) eingelagert sind.

2. Verbundmaterial nach Anspruch 1, dadurch gekennzeichnet,
daß 6 bis 30 At.-% C eingelagert sind.

3. Verbundmaterial nach Anspruch 1 oder 2, dadurch gekennzeichnet,
daß das Grundmaterial aus Kupfer oder einer Kupfer-Legierung, aus Eisen oder einer Eisen-Legierung, aus Nickel oder einer Nickel-Legierung, aus Zink oder einer Zink-Legierung besteht.

4. Verfahren zur Herstellung des Verbundmaterials nach einem oder mehreren der Ansprüche 1 bis 3, dadurch gekennzeichnet,
daß das verzinnte Grundmaterial bei einer Verweildauer von 1 bis 130 min durch ein heißes Ölbad gezogen wird, welches ein Öl auf Paraffin- und/oder Ester- und/oder Fettsäurebasis, sowohl natürlichen als auch synthetischen Ursprungs mit üblichen Additiven, enthält und dessen Temperatur T oberhalb des Schmelzpunkts der jeweiligen Verzinnung liegt.

5. Verfahren nach Anspruch 4, dadurch gekennzeichnet, daß die Verweildauer 2 bis 4 min beträgt.

6. Verfahren nach Anspruch 4 oder 5, dadurch gekennzeichnet,
daß das Verbundmaterial unmittelbar nach der Ölbehandlung in einem kalten Ölbad auf Paraffin- und/oder Ester- und/oder Fettsäurebasis, sowohl natürlichen als auch synthetischen Ursprungs mit üblichen Additiven, bei einer Temperatur von 5 bis 50 °C abgeschreckt wird.

7. Verfahren nach Anspruch 6, dadurch gekennzeichnet,
daß bei einer Temperatur von 10 bis 30 °C abgeschreckt wird.

8. Verfahren nach Anspruch 6 oder 7, dadurch gekennzeichnet,
daß die Verweildauer des Verbundmaterials im kalten Ölbad 2 bis 10 min beträgt.

9. Verfahren zur Herstellung des Verbundprofils nach einem oder mehreren der Ansprüche 1 bis 3, dadurch gekennzeichnet,
daß Öl auf Paraffin- und/oder Ester- und/oder Fettsäurebasis, sowohl natürlichen als auch synthetischen Ursprungs mit üblichen Additiven, direkt nach der Verzinnung des Grundmaterials auf die noch heiße Zinn-Beschichtung aufgesprüht wird.

## Claims

1. Strip-shaped composite material having a base material of metal or a metal alloy and having a surface coating of pure tin or a tin alloy which is applied by electroplating or by melt tin-plating, an intermetallic phase (IMP) being formed between the two materials, characterised in that from 1 to 50 atomic weight % of carbon (C) is incorporated in an outer edge portion of the tin coating up to a thickness D of approximately 2 µm.

2. Composite material according to claim 1, characterised in that from 6 to 30 atomic weight % of C is incorporated.

3. Composite material according to claim 1 or 2, characterised in that the base material comprises copper or a copper alloy, iron or an iron alloy, nickel or a nickel alloy, zinc or a zinc alloy.

4. Process for the manufacture of the composite material according to one or more of claims 1 to 3, characterised in that the tin-plated base material is pulled, with a residence time of from 1 to 130 minutes, through a hot oil bath which contains an oil based on paraffin and/or ester and/or fatty acid, of both natural and synthetic origin with conventional additives, and the temperature T of which is above the melting point of the tin plating.

5. Process according to claim 4, characterised in that the residence time is from 2 to 4 minutes.

6. Process according to claim 4 or 5, characterised in that the composite material, immediately after the oil treatment, is quenched at a temperature of from 5 to 50°C in a cold oil bath based on paraffin and/or ester and/or fatty acid, of both natural and synthetic origin with conventional additives.

7. Process according to claim 6, characterised in that quenching is carried out at a temperature of from 10 to 30°C.

8. Process according to claim 6 or 7, characterised in that the residence time of the composite material in the cold oil bath is from 2 to 10 minutes.

9. Process for the manufacture of the composite profile according to one or more of claims 1 to 3, characterised in that oil based on paraffin and/or ester and/or fatty acid, of both natural and synthetic origin with conventional additives, is sprayed onto the still-hot tin coating directly after the tin-plating of the base material.

## Revendications

1. Matériau composite en forme de bande avec un matériau de base constitué de métal ou d'un alliage de métal et avec un revêtement en surface appliqué par galvanisation ou par étamage à chaud constitué d'étain pur ou d'un alliage d'étain, une phase intermétallique (IMP) étant formée entre les deux matériaux, caractérisé en ce que sont déposés de 1 à 50% at. de carbone (C) dans un tronçon de bord extérieur du revêtement d'étain jusqu'à une épaisseur D d'environ 2 µm.

2. Matériau composite selon la revendication 1, caractérisé en ce que sont déposés de 6 à 30% at. de C.

3. Matériau composite selon la revendication 1 ou 2, caractérisé en ce que le matériau de base est constitué de cuivre ou d'un alliage de cuivre, de fer ou d'un alliage de fer, de nickel ou d'un alliage de nickel, de zinc ou d'un alliage de zinc.

4. Procédé pour la préparation du matériau composite selon l'une ou plusieurs des revendications 1 à 3, caractérisé en ce que le matériau de base étamé est étiré sur un temps de séjour de 1 à 130 min à travers un bain d'huile chaude, lequel contient une huile à base de paraffine et/ou d'ester et d'acide gras avec des additifs classiques naturels ainsi qu'également d'origine synthétique et dont la température T est supérieure au point de fusion de l'étamage correspondant.

5. Procédé selon la revendication 4, caractérisé en ce que le temps de séjour est compris entre 2 et 4 min.

6. Procédé selon la revendication 4 ou 5, caractérisé en ce que le matériau composite est directement après le traitement à l'huile trempé dans un bain d'huile froide à base de paraffine et/ou d'ester et/ou d'acide gras avec des additifs classiques naturels ainsi qu'également d'origine synthétique à une température de 5 à 50°C.

7. Procédé selon la revendication 6, caractérisé en ce que l'on trempe à une température de 10 à 30°C.

8. Procédé selon la revendication 6 ou 7, caractérisé en ce que le temps de séjour du matériau composite dans le bain d'huile froide est de 2 à 10 min.

9. Procédé pour la préparation du profil composite selon l'une ou plusieurs quelconques des revendications 1 à 3, caractérisé en ce que de l'huile à base de paraffine et/ou d'ester et/ou d'acide gras avec des additifs classiques naturels ainsi qu'également d'origine synthétique est directement pulvérisée après l'étamage du matériau de base sur le revêtement d'étain encore chaud.
